# FASCICULE DE BREVET EUROPEEN

(11) **EP 0 165 867 B1**
(45) Date de publication et mention de la délivrance du brevet: **09.12.1987**
(21) Numéro de dépôt: 85401182.2
(22) Date de dépôt: 14.06.1985
(51) Int. Cl.: D21C 9/10

(54) **Procédé de blanchiment de pâte mécanique par le peroxyde d'hydrogène**
Verfahren zum Bleichen von mechanischer Pulpe mittels Wasserstoffperoxid
Process for bleaching mechanical pulp with hydrogen peroxide

(30) Priorité: 15.06.1984 FR 8409718
(43) Date de publication de la demande: 27.12.1985
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Lachenal, Dominique, F-38130 Echirolles (FR); Bourne, Claude, F-38610 Gieres (FR); de Choudens, Christian, F-38610 Gieres (FR)
(74) Mandataire: Sadones Laurent, Renée

## Description

L'invention concerne un procédé de blanchiment de pâte mécanique par le peroxyde d'hydrogène.

Le blanchiment d'une pâte papetière mécanique consiste à éliminer les groupements colorés de la pâte par oxydation ou par réduction de ces groupements, sans solubiliser les constituants du bois dans la liqueur de blanchiment. Cette opération est réalisée industriellement par le peroxyde d'hydrogène H₂0₂ (P) ou l'hydrosulfite de sodium ou de zinc.

L'utilisation du peroxyde d'hydrogène (P) permet d'atteindre des niveaux de blancheur supérieur à ceux obtenus avec l'h^{y}drosulfite. Elle s'est donc généralisée, là où l'objectif est de préparer des pâtes de blancheur 80 (norme ISO). Dans ce cas, le blanchiment est réalisé, soit en un seul stade avec du peroxyde d'hydrogène, soit en deux stades, le premier stade étant un traitement au peroxyde d'hydrogène et le second un traitement à l'hydrosulfite. Dans les conditions optimals d'utilisation du peroxyde d'hydrogène, le milieu est rendu alcalin par addition de soude caustique. Dans ce milieu, le peroxyde d'hydrogène se décompose rapidement en oxygène avec formation transitoire d'espèces radicalaires inopérantes dans le processus de blanchiment. Cette décomposition est catalysée par les cations des métaux de transition présents dans la pâte. Il en résulte une perte en peroxyde d'hydrogène, présent dans ce milieu sous la forme de l'anion HOO-, et donc une diminution de l'efficacité du blanchiment. Dans la pratique, la solution alcaline de peroxyde d'hydrogène est stabilisée par addition de silicate de sodium, de sel de magnesium et souvent de seques- trants des cations métalliques. Malgré ces précautions, la décomposition du peroxyde n'est pas tola- lement supprimée et l'on estime à 10% environ la quantité de peroxyde ainsi perdue.

On a également proposé d'utiliser l'oxygène en tant qu'agent de blanchiment des pâtes chimiques. Contrairement au blanchiment des pâtes mécaniques, le blanchiment des pâtes chimiques consiste à dissoudre la lignine résiduelle (délignification), afin d'obtenir des pâtes cellulosiques exemptes de lignine. Il ne s'agit donc plus d'effectuer un traitement modéré sur les groupements colorés de la pâte, mais de dépolymériser et de dissoudre les macromolécules portant ces groupements colorés.

On a proposé, dans le document FR 2 301 630, d'utiliser de l'air comprimé pour réguler la température de la matière à l'entrée d'un défibreur sous pression. Avant son introduction dans le défibreur, la matière est traitée par un peroxyde et une substance alcaline.

On a aussi suggéré d'utiliser l'oxygène comme agent de cuisson de certaines plantes annuelles. Dans cette application, l'oxygène sert à dissoudre la lignine du végétal dans le but d'obtenir une pâte chimique.

En revanche, l'oxygène n'est pas un agent de blanchiment des pâtes mécaniques. D'ailleurs, D.H. ANDREWS ET R.P. SINGH indiquent dans l'ouvrage intitulé «The bleaching of pulp», éditeur TAPPI Press (1979), page 215, que l'oxygène en milieu alcalin provoque un jaunissement de la pâte mécanique, ce qui est conforme à ce que l'on sait de la chimie de la lignine en présence d'oxygène.

Il a été démontré qu'au cours du traitement des végétaux ou des pâtes chimiques par l'oxygène, la dissolution de la lignine s'accompagnait de la formation de petites quantités de peroxyde d'hydrogène ainsi formé dans le mécanisme du blanchiment à l'oxygène des pâtes chimiques. Sans doute a-t-il lui aussi une action propre dans le blanchiment et la pâte chimique ainsi traitée. C'est la raison pour laquelle il a été proposé dans les procédés de délignification à l'oxygène, qu'il s'agisse de la cuisson des végétaux ou du blanchiment des pâtes chimiques, d'introduire du peroxyde d'hydrogène dans la liqueur. L'efficacité de la délignification s'en trouve améliorée. Il ressort donc de ces travaux que le peroxyde d'hydrogène peur renforcer l'action délignifiante de l'oxygène.

Contrairement à l'enseignement de l'art antérieur exposé ci-dessus, l'oxygène est capable de renforcer l'action blanchissante du peroxyde d'hydrogène dans le blanchiment des pâtes mécaniques, que les deux réactifs soient utilisées en séquence ou simultanément.

Le procédé de blanchiment de pâte mécanique par le peroxyde d'hydrogène conforme à l'invention se caractérise en ce que, préalablement ou simultanément audit traitement peroxyde, la pâte mécanique est soumise à une pression d'oxygène supérieure ou égale à la pression atmosphérique.

Dans la suite du texte, par «pression d'oxygène», on entend aussi bien l'utilisation de l'oxygène à pression atmosphérique que sous pression, celle-ci pouvant atteindre quelques bars. L'action de l'oxygène peut donc s'exercer, soit à partir d'oxygène atmosphérique qui alors agit sur la pâte, notamment par balayage ou lèchage, soit à partir d'oxygène sous pression, par exemple celle exercée sous l'effet de la hauteur d'une colonne de pâte dans une tour ascendante de blanchiment.

Il est tout à fait inattendu que l'oxygène puisse être utilisé comme agent de blanchiment puisque, comme on l'a vu dans le préambule, l'oxygène utilisé seul en milieu alcalin n'a aucune action blanchissante sur une pâte mécanique.

Dans une première forme de réalisation de l'invention, on réalise le blanchiment de la pâte mécanique par un peroxyde d'hydrogène dans les conditions industrielles habituelles, c'est-à-dire en milieu alcalin en présence d'agents stabilisants qui peuvent être le silicate de sodium, le sulfate de magnésium, les com- plexants habituellement utilisés comme les sels de sodium de l'acide diéthylènetriaminopentacétique, à température inférieure à 100°C sous atmosphère d'oxygène. Dans cette forme de réalisation, la pâte mécanique contenant les agents de blanchiment peut être mélangée avec de l'oxygène gazeux dans un mélangeur approprié avant d'être envoyé dans la tour de blanchiment, ascendante de préférence.

Dans une variante, la pâte contenant des produits de blanchiment est envoyée dans une tour contenant de l'oxygène ou dans tout autre type de réacteur contenant de l'oxygène et où se déroulera ou se poursuivra le blanchiment de la pâte. Il s'agit donc d'un procédé qui sera dénommé P/O (séquence: peroxyde d'hydrogène/oxygène) selon la codification usuelle internationalement admise.

Dans une deuxième forme de réalisation, la pâte mécanique rendue alcaline par addition de soude ou de silicate, est mélangée avec de l'oxygène, puis laissée ainsi sous pression d'oxygène à une température inférieure à 100°C pendant le temps nécessaire, qui ne devrait pas excéder quatre heures. Cette opération s'effectue dans un réacteur approprié qui peut être une tour. On additionne ensuite les réactifs du blanchiment proprement dit, notamment le peroxyde d'hydrogène. Enfin, on place la pâte dans les conditions habituelles de blanchiment au peroxyde d'hydrogène. Ce procédé sera donc référencé O P selon la codification admise.

D'autres combinaisons sont envisageables, par exemple la combinaison O P/O dans lequel le deuxième stade de traitement est réalisé également sous atmosphère d'oxygène.

Il va de soi qu'il peut être également utile d'effectuer dans le procédé selon l'invention des stades de lavage et/ou de pressage et de réaliser des recyclages partiels d'effluents contenant du peroxyde résiduel ou des produits d'oxydation de la pâte par l'oxygène ou le peroxyde d'hydrogène.

Avantageusement, en pratique:
- la pression d'oxygène est inférieure à cinq bars et est notamment comprise entre deux et trois bars, ce qui permet d'utiliser des appareillages usuels; le procédé ne fait donc pas appel à un investissement coûteux;
- lorsque la pression d'oxygène est appliquée, le pH de la pâte est compris entre neuf et douze, et de préférence entre dix et onze, c'est-à-dire entre les chiffres usuellement appliqués pour le blanchiment des peroxydes mécaniques;
- de même, lorsque cette pression d'oxygène est appliquée, la température est comprise entre 40 et 100°C, et de préférence 50 à 60°C; en effet, si la température excède 100°C, l'oxygène risque de délignifier la pâte;
- la consistance de la pâte est comprise entre 8 et 30%, et de préférence entre 10 et 20%;
- enfin, la liqueur de blanchiment au peroxyde d'hydrogène est une liqueur conventionnelle comprenant outre le peroxyde d'hydrogène, du silicate de sodium, et autres agents séquestrants habituellement utilisés.

La manière dont l'invention peut être réalisée et les avantages qui en découlent ressortiront mieux des exemples de réalisation qui suivent donnés à titre indicatif et non limitatif.

Dans ces exemples, à l'exception de l'exemple 4, chaque fois, on soumet l'échantillon de la pâte à deux essais, à savoir:
- le premier essai (essais 1, 3 et 5) à un traitement classique au peroxyde (P);
- puis ensuite, à un traitement selon l'invention (essais 2, 4, 6), c'est-à-dire (P/O ou OP).

Dans tous ces exemples, on utilise une pâte mécanique de meule de sapin épicéa ayant une blancheur écrue de 56% mesurée selon la norme ISO sur l'appareil Elrepho.

### Exemple 1

Dans ce premier essai (essai n ° 1 la pâte est blanchie en un seul stade par une liqueur alcaline de peroxyde d'hydrogène dans les conditions suivantes (les taux de réactif étant exprimés en poids de produit pur par rapport au poids de pâte compté en sec):

Pour ce faire, la pâte et la liqueur alcaline sont introduites dans une enceinte à la température de traitement. Après ce traitement, la pâte est lavée. Son degré de blancheur est de 72,2%. La consommation de peroxyde d'hydrogène est de 1,75%.

Cet essai n° 1 correspond à la séquence P.

Dans un deuxième essai (essai n° 2), la même pâte mécanique écrue est traitée par l'oxygène dans les conditions suivantes:

Après ce traitement à l'oxygène (O), la pâte est lavée, puis est traitée par la liqueur contenant du peroxyde d'hydrogène (P) et ce, dans les mêmes conditions que dans l'essai n 1. La blancheur obtenue est de 73,2%. Cela représente un gain de 1 point par rapport à l'essai n° 1. La consommation du peroxyde d'hydrogène est de 1,5%, soit inférieure de 0,25% à celle du premier essai.

Cet essai n ° 2 correspond donc à la séquence OP.

### Exemple 2

La même pâte que précédemment est traitée par la liqueur alcaline de peroxyde d'hydrogène de l'exemple 1 dans un autoclave métallique plongé dans le thermofluide d'un réacteur rotatif de laboratoire (essai n 3). Les conditions de traitement sont identiques à celles de l'essai n° 1. Après cette séquence P, la blancheur obtenue est de 70,6%, probablement du fait d'un malaxage insuffisant.

On reprend le même essai en soumettant la pâte à une pression d'oxygène de 3 bars et ce, pendant tout le long du traitement par le peroxyde d'hydrogène (essai n° 4). La blancheur obtenue après ce traitement P/O, est de 72,3%, soit un gain de 1,7 points par rapport à l'essai n° 3, dans lequel on n'a pas introduit d'oxygène.

### Exemple 3

La même pâte mécanique de sapin épicéa que précédemment est traitée cette fois dans un réacteur horizontal agité intérieurement par des palettes fixées sur un arbre rotatif horizontal (essai n° 5) par la même liqueur alcaline de peroxyde d'hydrogène et ce, dans les conditions de l'essai n° 1. Après traitement (P), la blancheur est nettement améliorée puisqu'elle passe à 74%.

On reprend ensuite le même essai en soumettant cette fois la pâte à une pression de 2 bars tout au long du traitement par le peroxyde d'hydrogène (essai n 6). Après ce traitement P/O, la blancheur obtenue est de 75,2%, soit un gain de 1,2 points par rapport à l'essai n° 5 qui ne comprend pas d'oxygène.

### Exemple 4

La même pâte mécanique écrue de sapin épicéa, c'est-à-dire de blancheur 56% est traitée par une liqueur alcaline sous une pression d'oxygène de 3 bars. Cette liqueur ne contient pas de peroxyde d'hydrogène. Les conditions de traitement sont identiques à celles de l'essai n° 4, c'est-à-dire avec utilisation d'un autoclave métallique. On soumet donc la pâte à une pression de 3 bars d'oxygène pendant toute la durée du traitement. Après ce traitement O, la blancheur obtenue est de 54,5% contre 72,3% selon l'invention.

### Exemple 5

Dans cet exemple, on traite, conformément au procédé selon l'invention, la même pâte mécanique de sapin épicéa que dans les autres exemples dans une tour montante schématisée à la figure unique annexée d'usage courant pour le blanchiment en papeterie.

Dans cette figure, la référence 1 désigne la pâte qui est envoyée au mélangeur 2 où elle reçoit simultanément de l'oxygène 3 et du peroxyde d'hydrogène 4 amené dans le mélangeur 2 par la vanne trois voies 5.

Le mélange pâteux réalisé est envoyé dans la conduite 6 pour arriver à la tour montante 7 où ce mélange pâte et réactifs séjourne le temps nécessaire pour la réaction. La pâte blanchie est récupérée en 8.

La hauteur de la colonne de pâte dans la tour 7, assure une pression d'oxygène suffisante.

Ces résultats montrent bien que dans le procédé selon l'invention, l'oxygène n'est pas en soi un agent de blanchiment de pâte mécanique (voir exemple 4), mais qu'en revanche, la combinaison de l'oxygène avec le peroxyde d'hydrogène agissant soit simultanément ou préalablement, renforce le pouvoir blanchissant du peroxyde d'hydrogène.

De la sorte, le procédé selon l'invention peut être utilisé avec succès pour le blanchiment des pâtes mécaniques.

## Revendications

1. Procédé de blanchiment de pâte mécanique par le peroxyde d'hydrogène, caractérisé en ce que préalablement ou simultanément audit traitement peroxyde, la pâte mécanique est soumise à une pression d'oxygène supérieure ou égale à la pression atmosphérique.

2. Procédé selon la revendication 1, caractérisé en ce que la pression d'oxygène est inférieure à 5 bars, et de préférence comprise entre 2 et 3 bars.

3. Procédé selon l'une des revendications 1 ou 2, caractérisé en ce que, lorsque la pression d'oxygène est appliquée, le pH de la pâte est compris entre 9 et 12, et de préférence entre 10 et 11.

4. Procédé selon l'une des revendications 1 à 3, caractérisé en ce que, lorsque la pression d'oxygène est appliquée, la température est comprise entre 40 et 100°C, de préférence entre 50 et 70°C.

5. Procédé selon l'une des revendications 1 à 4, caractérisé en ce que la consistance de la pâte mécanique traitée est comprise entre 8 et 30%, et de préférence entre 10 et 20%.

6. Procédé selon l'une des revendications 1 à 5, caractérisé en ce que la liqueur de blanchiment au peroxyde d'hydrogène est une liqueur conventionnelle contenant, outre le peroxyde d'hydrogène, de la soude, du silicate de sodium, etdes agents séquestrants usuels.

## Claims

1. A mechanical pulp bleaching process by means of hydrogen peroxide, characterised in that before or simultaneously with the said peroxide treatment, the mechanical pulp is exposed to an oxygen pressure greater than or equal to atmospheric pressure.

2. A process according to claim 1, characterised in that the oxygen pressure is lower than 5 bars, and preferably lies between 2 and 3 bars.

3. A process according to one of the claims 1 or 2, characterised in that when the oxygen pressure is applied, the pH factor of the pulp lies between 9 and 12, and preferably between 10 and 11.

4. A process according to one of the claims 1 to 3, characterised in that when the oxygen pressure is applied, the temperature lies between 40 and 100°C, and preferably between 50 and 70°C.

5. A process according to one of the claims 1 to 4, characterised in that the consistency of the mechanical pulp processed lies between 8 and 30% and preferably between 10 and 20%.

6. A process according to one of the claims 1 to 5, characterised in that the hydrogen peroxide bleaching liquor is a conventional liquor which apart from hydrogen peroxide contains soda, sodium silicate and conventional sequestering agents.

## Patentansprüche

1. Verfahren zum Bleichen von mechanischer Pulpe mittels Wasserstoffperoxid, dadurch gekennzeichnet, dass man vor oder gleichzeitig mit der Peroxidbehandlung die mechanische Pulpe einem Sauerstoffdruck höher als oder gleich wie derAmtosphärendruck unterzieht.

2. Verfahren nach Anspruch 1, dadurch gekennzeichnet, dass der Sauerstoffdruck unter 5 bar und vorzugsweise zwischen 2 und 3 bar liegt.

3. Verfahren nach einem der Ansprüche 1 oder 2, dadurch gekennzeichnet, dass, wenn der Sauerstoffdruck aufgebracht wird, der pH der Pulpe zwischen 9 und 12 und vorzugsweise zwischen 10 und 11 liegt.

4. Verfahren nach einem der Ansprüche 1 bis 3, dadurch gekennzeichnet, dass, wenn der Sauerstoffdruck aufgebracht wird, die Temperatur zwischen 40 und 100°C, vorzugsweise zwischen 50 und 70°C liegt.

5. Verfahren nach einem der Ansprüche 1 bis 4, dadurch gekennzeichnet, dass die Konsistenz der behandelten mechanischen Pulpe zwischen 8 und 30% und vorzugsweise zwischen 10 und 20% liegt.

6. Verfahren nach einem der Ansprüche 1 bis 5, dadurch gekennzeichnet, dass die Wasserstoffperoxidbleichflüssigkeit eine übliche Flüssigkeit ist, die ausser Wasserstoffperoxid Soda, Natriumsilikat und übliche Komplexbildner enthält.
